# EUROPÄISCHE PATENTSCHRIFT

(11) **EP 1 357 203 B1**
(45) Veröffentlichungstag und Bekanntmachung des Hinweises auf die Patenterteilung: **16.02.2005**
(21) Anmeldenummer: 03009065.8
(22) Anmeldetag: 17.04.2003
(51) Int. Cl.: C23C 18/31, H01L 39/24, H01J 61/36, H01K 1/38, H01J 9/32

(54) **Einschmelzfolie und zugehörige Lampe mit dieser Folie**
Metal foil for a pinch seal and lamp utilizing the same
Feuille metallique pour scellement des conducteurs de traversée et lampe utilisant le même

(30) Priorität: 24.04.2002 DE 10218412; 11.09.2002 DE 10242035
(43) Veröffentlichungstag der Anmeldung: 29.10.2003
(73) Patentinhaber: Patent-Treuhand-Gesellschaft für elektrische Glühlampen mbH, 81543 München (DE)
(72) Erfinder: Breuer, Franz, 85055 Ingolstadt (DE); Mittler, Bodo, 86391 Stadtbergen (DE)

(56) Entgegenhaltungen:
- DE-A- 19 961 551
- US-A- 3 420 944
- US-A- 4 110 657
- US-A- 4 559 278
- US-A- 5 021 711

## Beschreibung

### Technisches Gebiet

Die Erfindung betrifft eine Einschmelzfolie und zugehörige Lampe mit dieser Folie gemäß dem Oberbegriff des Anspruchs 1. Es handelt sich dabei insbesondere um Molybdänfolien, die Anwendung finden bei Quetschungen, wie sie für die Abdichtung von Glühlampen und Entladungslampen üblich sind.

### Stand der Technik

Aus der US-A 5 021 711 ist bereits eine Einschmelzfolie und zugehörige Lampe mit dieser Folie bekannt. Um gegen Oxidation besser geschützt zu sein, ist die Folie mit einer Schutzschicht von Al, Cr, Si, Ti oder Ta versehen. Die Dicke beträgt 5 bis 100 nm.

Eine ähnliche Technik ist aus der DE-A 30 06 846 bekannt, in der zum gleichen Zweck Schichten aus Ta, Nb, V, Cr, Ti, Y, La, Hf oder Sc herangezogen werden. Die Schichtdicke liegt bei 10 bis 200 nm.

In der Praxis wird für den Schutz der Molybdänfolien vor Oxidation im Bereich der Folien-Stift-Schweißverbindung meist eine partielle Verchromung verwendet. Bei diesem sehr arbeitsaufwendigem Verfahren werden die durch Widerstandsschweißen zwischen Stift und Folie hergestellten Schweißverbindungen von Hand bis zu der Höhe in ein sandähnliches Medium gesteckt, bis zu der die Verchromung erfolgen soll. Durch chemische Reaktionen erfolgt in einem umweltbelastenden Prozess die partielle Chromabscheidung. Durch diese Chromabscheidung (Oxidationsschutz) wird eine höhere Temperaturbelastbarkeit der Folie-Stift-Verbindungen erreicht. Dabei ist eine Temperaturbelastung bis ca. 550° C möglich.

In der US-A 3 420 944 ist außerdem eine partielle Verchromung auf ein System aus zwei Folien, die sich teilweise überlappen, angewendet.

Bei einigen Lampen ist nicht die Oxidation der Folie-Stift-Verbindungen für das Versagen der Folienabdichtung verantwortlich, sondern der Angriff der korrosiv wirkenden Füllungsbestandteile (beispielsweise Metallhalogenide) oder auch Füllgase auf die Molybdänfolie. Zur Einschränkung dieses Angriffs wird die Molybdänfolie bisher sandgestrahlt, was zu einer Verbesserung der Glas-Metall-Verbindung führt. Das Sandstrahlen führt jedoch beim Widerstandsschweißen zu hohem Ausschuß, da dadurch nichtleitende Al₂O₃-Partikel auf der Mo-Folienoberfläche verbleiben. Außerdem erhöht sich der Verschleiß der Widerstands-Schweißelektroden sehr stark. Bei sandgestrahlten Folien ist ein Austausch der Elektrode bereits nach ca. 70 Schweißungen notwendig (gegenüber einem Austauschintervall von ca. 1000 Schweißungen bei unbehandelter Folie), so daß ein häufiger Wechsel der Elektroden erforderlich ist.

Aus der DE-A 199 61 551 ist die Verwendung Ru-haltiger Folien im Lampenbau bekannt. Dabei wird eine gleichmäßige Beschichtung zumindest einer Folienseite empfohlen.

### Darstellung der Erfindung

Es ist Aufgabe der vorliegenden Erfindung, eine Einschmelzfolie gemäß dem Oberbegriff des Anspruchs 1 bereitzustellen, die gut vor Oxidation und Korrosion geschützt ist und bei der die Schweißbarkeit gewährleistet bleibt, wobei diese Eigenschaften auch bei hoher Temperaturbelastung erhalten bleiben.

Diese Aufgabe wird durch die kennzeichnenden Merkmale des Anspruchs 1 gelöst. Besonders vorteilhafte Ausgestaltungen finden sich in den abhängigen Ansprüchen.

Zur Verhinderung der Oxidation und Korrosion und um eine gute Schweißbarkeit sicherzustellen ist die Einschmelzfolie als Stapel aus zwei Folien zusammengesetzt. Bevorzugt wird für beide Teile jeweils eine Molybdänfolie verwendet. Ein oder beide Teile sind in spezifischer Weise mit reinem Ruthenium, Rhenium oder einer Verbindung bzw. Legierung, die Ruthenium, oder Rhenium enthält, beschichtet. Als Beschichtungswerkstoff eignet sich vor allem reines Ruthenium (Ru), Rhenium (Re) sowie eine Molybdän-Ruthenium-Legierung mit eutektischer Zusammensetzung. Der besondere Vorteil der Verwendung von Ru ist die Erfüllung eines komplizierten Anforderungsprofils: Ru vermittelt nicht nur eine zuverlässige Glas-Metall-Verbindung, so dass eine gute Haftung beider Komponenten und damit eine gute Abdichtung erzielt wird, sondern auch eine einfache Fügeverbindung beim Schweißen oder Löten; darüberhinaus ist es auch halogenbeständig und inert im Hinblick auf einen etwaigen Kontakt mit der Füllung.

Die erste Folie ist spezifisch für die sichere Verschweißung der äußeren Stromzuführungen (typisch Stifte aus Molybdän) und für einen sicheren Oxidationsschutz konzipiert. Sie ist zumindest im Bereich der Verbindung zwischen Stromzuführung und Folie beidseitig mit einem die Oxidation verhindernden oder zumindest verringernden Überzug mit einer Schichtdicke von mindestens 800 nm versehen. Für diese Folie eignen sich beide Werkstoffe, allerdings werden die besten Ergebnisse mit Ruthenium erzielt. Die zweite, in bezug auf das Kolbenvolumen innen liegende Folie ist als Abdichtungsstrecke konzipiert. Sie ist gar nicht oder einseitig mit einer dünnen Beschichtung (< 120 nm) versehen, die das sichere Anschweißen der Wendelenden oder inneren Stromzuführungen gewährleistet. Hier eignet sich vor allem Ruthenium, rein oder als Legierung, insbesondere Mo-Ru-Legierung

Die Dicke der Schicht, die aus mindestens einem der Werkstoffe Rhenium, Chrom oder Ruthenium besteht, liegt bevorzugt im Bereich von 1,5 bis 3 µm für die zweiseitig beschichtete Schweißfolie.

Die Schichtdicke für die einseitig beschichtete Dichtfolie liegt im Bereich von mindestens 20 nm für den Fall, dass die Schweißfolie mit Ru beschichtet ist. Im Falle der Verwendung von Re für die Schweißfolie kann die Dichtfolie beschichtungsfrei sein oder für deren Beschichtung einseitig insbesondere Ru verwendet werden. Bevorzugt ist für die Dichtfolie die Verwendung einer eutektischen Mo-Ru-Legierung und eine Schichtdicke im Bereich von 40 bis 80 nm.

Die beiden Folien sind miteinander durch eine Schweißung (insbesondere Widerstandsstands- oder Laserschweißung) verbunden.

Die Verwendung einer einzigen Folie (statt eines Stapels aus zwei Folien) mit durchgehender Beschichtung mit konstanter Schichtdicke hat sich als wenig zweckmäßig erwiesen, da dann dabei die spezifischen Vorteile einer Re-, oder Ru-haltigen Beschichtung nicht voll genützt werden können. Genausowenig hat sich eine variable Beschichtung einer einzigen Folie bewährt, da die erforderlichen Schichtdicken für die Zwecke der Schweißbarkeit und der sicheren Abdichtung stark differieren und nicht gut vereinbar sind. Hinzu kommt, dass die erste Folie, die Schweißfolie, bei Verwendung von Ru besonders gut schweißbar ist. Sie geht also eine zuverlässige Verbindung mit der zweiten Folie, der Dichtfolie ein. Bei Verwendung von Re oder Cr für letztere muss evtl. eine Paste zur Verbesserung der Schweißbarkeit verwendet werden.

Das Beschichten kann durch bekannte Beschichtungsverfahren erfolgen, vorzugsweise durch Sputtern.

In einer bevorzugten Ausführungsform wird die Oxidationsbeständigkeit der Stift-Folie-Schweißverbindungen durch Beschichten der Stromzuführungen mit gleichen oder ähnlichen Beschichtungswerkstoffen, die für die Folie eingesetzt werden können, erhöht.

Die erfindungsgemäßen elektrischen Lampen besitzen ein Lampengefäß aus Quarzglas oder Hartglas, das mit Molybdänfoliendurchführungen versehen ist, die Bestandteil mindestens einer Quetschdichtung des Lampengefäßes sind. In der mindestens einen Quetschdichtung ist wenigstens eine Molybdänfolie gasdicht eingequetscht.

Die Aufbringung einer dünnen einseitigen Schicht aus Ruthenium (rein bzw. als Legierung) auf die zweite Folie erlaubt es, filigrane Stromzuführungen (u.U. als Gewickel ausgeführt) sicher und einfach mit der Folie zu verbinden. Statt des bisher verwendeten Widerstandsschweißens unter Zuhilfenahme einer Paste (Molybdän oder Platin), das nur für massive Stromzuführungen geeignet ist bzw. bei filigranen Stromzuführungen einen sehr hohen Ausschuss in Kauf nimmt, kann jetzt ein Hartlöt-Prozeß durchgeführt werden (bevorzugt unter Verwendung einer eutektischen MoRu-Legierung), für den relativ niedrige Temperaturen ausreichen (typisch etwa 360 °C weniger als bei reinem Ru). Statt etwa 2300 °C werden nur noch Temperaturen um 1900 bis 2000 °C erreicht.

### Kurze Beschreibung der Zeichnungen

Im folgenden soll die Erfindung anhand mehrerer Ausführungsbeispiele näher erläutert werden. Es zeigen:
- Figur 1: eine Glühlampe, in Seitenansicht;
- Figur 2: die Herstellung eines Gestells in drei Schritten (a, b, c) im Detail.

### Bevorzuge Ausführung der Erfindung

Beim Ausführungsbeispiel der Figur 1 handelt es sich um eine Halogenglühlampe 1 (12V bei 100 W Leistung) mit einem Lampenkolben 2 aus Quarzglas, der mit Hilfe einer Quetschdichtung 3 gasdicht verschlossen ist. In der Quetschdichtung des Lampenkolbens sind zwei Molybdänfolienstapel 4 eingebettet. Innerhalb des Lampenkolbens befindet sich ein doppelt gewendelter Leuchtkörper 5, dessen einfach gewendelte Enden als innere Stromzuführungen 6 wirken. Die inneren Stromzuführungen sind jeweils mit einem der in der Quetschdichtung eingebetteten Molybdänfolienstapel 7 verschweißt. Aus der Quetschdichtung 3 ragen zwei äußere Stromzuführungen 8 heraus, die mit jeweils einer der beiden Molybdänfolienstapel verbunden sind.

Die beiden in der Quetschdichtung eingebetteten Molybdänfolienstapel 4 bestehen jeweils aus zwei Folien 10, 11. Die innere Dichtfolie 11 ist einseitig auf der Seite, an der die innere Stromzuführung 6 befestigt ist, mit einer eutektischen Mo-Ru-Legierung 60 nm dick beschichtet. Die äußere Schweißfolie 10 ist beidseitig mit reinem Ru beschichtet, die Schichtdicke beträgt 2,5 µm. Beide Folien sind gleich breit.

In einer anderen Ausführungsform ist die äußere Schweißfolie beidseitig mit reinem Re mit einer Dicke von 2,5 µm beschichtet. Die innere Dichtfolie 11 ist entweder gar nicht oder einseitig auf der Seite, auf der die innere Stromzuführung 6 befestigt ist, mit einer eutektischen Mo-Ru-Legierung 60 nm dick beschichtet.

Die beiden Folien 10, 11 überlappen sich auf ca. 10 bis 40 %, bevorzugt 15 bis 30 %, der Fläche einer Breitseite der Schweißfolie 10 und sind in diesem Stapelbereich miteinander verschweißt. Dabei liegt die Schweißfolie 10, deren Gesamtfläche kleiner als die der Dichtfolie sein kann, auf der, möglicherweise größeren, Dichtfolie 11 auf. Bevorzugt ist eine Ausführungsform, bei der beide Folien 10, 11 gleich breit sind, weil dadurch die Orientierung und Justierung der Folien erleichtert wird. Der Überlapp beider Folien ist in Figur 1 durch das gestrichelte Ende der unten liegenden Dichtfolie 11 kenntlich gemacht.

Das Wendelende, das als innere Stromzuführung 6 wirkt, besteht aus 15 µm dickem Wolframdraht, der einfach gewendelt ist. Sein Außendurchmesser ist 55 µm. Das Wendelende und die Dichtfolie 11 sind durch einen Hartlötprozeß miteinander verbunden.

Auch extrem feine (lediglich 10 bis 100 µm dicke) Stromzuführungen lassen sich auf ähnliche Weise schonend mit der Dichtfolie 11 zuverlässig verbinden. Insbesondere zeigt sich somit eine besondere Eignung der Ruthenium-beschichteten Folien für Niedervoltlampen (bis 75 V) mit hoher Leistung (20 W bis 150 W). Aber auch ein Einsatz bei Hochvoltlampen (ab 80 V) ist empfehlenswert.

Die Technik der differenzierten Rutheniumbeschichtung ermöglicht also nicht nur eine verbesserte Verbindung zwischen Folie und Stromzuführung, sondern auch eine zuverlässige Verbindung der beiden Folien des Stapels.

Die Herstellung des Gestells kann gemäß Figur 2 so verlaufen, dass zunächst zwei Schweißfolien 10 (Figur 2a) mit einem U-förmig gebogenen Drahtbügel 15, der als Vorläufer für die beiden äußeren Stromzuführungen dient, verschweißt werden. Der Drahtbügel 15 wird auf der Oberseite der beidseitig beschichteten Schweißfolien 10 befestigt. Anschließend wird dieses Gestellteil auf zwei einseitig beschichtete Dichtfolien 11 gelegt, und zwar mit geringem Überlapp von etwa 15 % der Fläche der Schweißfolie 10, wobei die beschichteten Seiten der beiden Folien sich berühren. Die beiden Folien des Stapels sind unterschiedlich breit und lang. Die Beschichtung ist nicht extra dargestellt. Die Überlappzone wird verschweißt. Die Schweißstelle ist symbolisch als Bezugsziffer 16 dargestellt (Figur 2b). Anschließend wird ein Gestellteil, bestehend aus inneren Stromzuführungen 6 und Leuchtkörper, auf das freie Ende der Schweißfolien 11 gelegt und verlötet (Figur 2c).

Zwischen Löt- und Schweißprozessen ist dabei nicht explizit unterschieden worden. Der allgemeine Begriff Schweißen soll in der vorliegenden Anmeldung auch das Hartlöten umfassen.

## Patentansprüche

1. Einschmelzfolie für den Lampenbau, bestehend aus einem metallischen Grundkörper aus Molybdän, rein oder dotiert, und einer darauf zumindest teilweise aufgebrachten Beschichtung, wobei die Folie als Stapel aus zwei Einzelfolien (10,11) aufgebaut ist, wobei die beiden Folien eine gemeinsame Überlappzone besitzen, innerhalb der sie miteinander verbunden (16) sind, **dadurch gekennzeichnet, dass** die Beschichtung Rhenium oder Ruthenium einzeln oder in Kombination enthält.

2. Folie nach Anspruch 1, **dadurch gekennzeichnet, daß** die beiden Folien eine unterschiedlich ausgeführte Beschichtung aufweisen, wobei zumindest die Schichtdicke oder die Materialzusammensetzung unterschiedlich ist.

3. Folie nach Anspruch 1, **dadurch gekennzeichnet, daß** die Beschichtung aus reinem Rhenium oder Ruthenium oder einer Verbindung oder einer Legierung dieser Metalle besteht.

4. Folie nach Anspruch 3, **dadurch gekennzeichnet, dass** eine erste Folie des Stapels, im folgenden Schweißfolie (10) genannt, beidseitig beschichtet ist, wobei die Schichtdicke zwischen 0,8 und 4 µm beträgt, bevorzugt 2 bis 3 µm.

5. Folie nach Anspruch 3, **dadurch gekennzeichnet, daß** die Beschichtung einer zweiten Folie des Stapels, im folgenden Dichtfolie genannt, aus einer eutektischen Legierung, insbesondere einer Molybdän-Ruthenium-Legierung, besteht.

6. Folie nach Anspruch 4, **dadurch gekennzeichnet, dass** eine zweite Folie des Stapels, im folgenden Dichtfolie (11) genannt, bei Verwendung von Ruthenium für die Schweißfolie, selbst einseitig unter Verwendung von Ru, alleine oder als Verbindung oder Legierung, beschichtet ist, wobei die Schichtdicke zwischen 20 und 120 nm beträgt, bevorzugt 40 bis 80 nm.

7. Folie nach Anspruch 4, **dadurch gekennzeichnet, dass** eine zweite Folie des Stapels, im folgenden Dichtfolie (11) genannt, bei Verwendung von Re für die Schweißfolie, selbst entweder gar nicht oder einseitig unter Verwendung von Ru, alleine oder als Verbindung oder Legierung, beschichtet ist, wobei die Schichtdicke von 0 bis 120 nm beträgt, bevorzugt 40 bis 80 nm.

8. Folie nach Anspruch 4, **dadurch gekennzeichnet, daß** die Überlappzone zwischen 10 und 40 % der Fläche einer Breitseite der Schweißfolie beträgt, und dass die Verbindung durch Schweißen erfolgt.

9. Lampe mit einer Einschmelzfolie nach Anspruch 1 bis 8.

10. Lampe (1), umfassend ein Lampengefäß (2) aus Hartglas oder Quarzglas, das zumindest an einem Ende mit einer Quetschdichtung (3) sowie mit inneren und äußeren Stromzuführungen (6, 8) versehen ist und ein Leuchtmittel (5) sowie evtl. eine Füllung beinhaltet, wobei die Quetschdichtung (3) mit mindestens einem Folienstapel gemäß Anspruch 1 versehen ist, **dadurch gekennzeichnet, daß** die Schweißfolie (10) mit der äußeren Stromzuführung (8) und die Dichtfolie (11) mit der inneren Stromzuführung (6) verbunden ist.

## Claims

1. Fusible foil for lampmaking, comprising a metallic base body made from molybdenum, whether pure or doped, and a coating which is applied to at least part of the base body, the foil being built up as a stack comprising two individual foils (10, 11), the two foils having a common overlap zone within which they are joined (16) to one another, **characterized in that** the coating contains rhenium or ruthenium individually or in combination.

2. Foil according to Claim 1, **characterized in that** the two foils have differently executed coatings, with at least the layer thickness or the material composition differing.

3. Foil according to Claim 1, **characterized in that** the coating consists of pure rhenium or ruthenium or a compound or alloy of these metals.

4. Foil according to Claim 3, **characterized in that** a first foil of the stack, referred to below as the welding foil (10), is coated on both sides, the layer thickness being between 0.8 and 4 µm, preferably 2 to 3 µm.

5. Foil according to Claim 3, **characterized in that** the coating of a second foil of the stack, referred to below as the sealing foil, consists of a eutectic alloy, in particular a molybdenum-ruthenium alloy.

6. Foil according to Claim 4, **characterized in that** a second foil of the stack, referred to below as the sealing foil (11), if ruthenium is used for the welding foil, is itself coated on one side using Ru alone or as a compound or alloy, the layer thickness being between 20 and 120 nm, preferably 40 to 80 nm.

7. Foil according to Claim 4, **characterized in that** a second foil of the stack, referred to below as the sealing foil (11), if Re is used for the welding foil, is itself either not coated at all or coated on one side using Ru, alone or as a compound or alloy, the layer thickness being from 0 to 120 nm, preferably 40 to 80 nm.

8. Foil according to Claim 4, **characterized in that** the overlap zone amounts to between 10 and 40% of the area of one wide side of the welding foil, and **in that** the join is produced by welding.

9. Lamp having the fusible foil according to Claim 1 to 8.

10. Lamp (1), comprising a lamp vessel (2) made from hard glass or quartz glass, which is provided at least at one end with a pinch seal (3) and with inner and outer supply conductors (6, 8), and an illumination means (5) and also if appropriate a fill, the pinch seal (3) being provided with at least one foil stack according to Claim 1, **characterized in that** the welding foil (10) is connected to the outer supply conductor (8) and the sealing foil (11) is connected to the inner supply conductor (6).

## Revendications

1. Ruban de scellement pour la construction de lampes, constitué d'une base métallique en molybdène, pur ou dopé, et d'un revêtement qui y est déposé au moins en partie, le ruban étant constitué sous la forme d'un empilement de deux rubans (10, 11) individuels, les deux rubans ayant une zone commune de chevauchement dans laquelle ils sont reliés (16) entre eux, **caractérisé en ce que** le revêtement contient du rhénium ou du ruthénium, seul ou en combinaison.

2. Ruban suivant la revendication 1, **caractérisé en ce que** les deux rubans ont un revêtement réalisé de manière différente, au moins l'épaisseur de couche ou la composition de matière étant différentes.

3. Ruban suivant la revendication 1, **caractérisé en ce que** le revêtement est en rhénium ou en ruthénium, ou en un composé ou en un alliage de ces métaux.

4. Ruban suivant la revendication 3, **caractérisé en ce qu'**un premier ruban de la pile, dénommé dans ce qui suit ruban (10) de soudure, est revêtu sur les deux faces, l'épaisseur de la couche étant comprise entre 0,8 et 4 µm, de préférence entre 2 et 3 µm.

5. Ruban suivant la revendication 3, **caractérisé en ce que** le revêtement d'un deuxième ruban de la pile, dénommé dans ce qui suit ruban d'étanchéité, est en un alliage eutectique, notamment en un alliage de molybdène et de ruthénium.

6. Ruban suivant la revendication 4, **caractérisé en ce qu'**un deuxième ruban de la pile, dans ce qui suit dénommé ruban (11) d'étanchéité, est, lorsque l'on utilise du ruthénium pour le ruban de soudure, revêtu soi-même sur une face en utilisant du Ru, seul ou sous la forme d'un composé ou d'un alliage, l'épaisseur de couche étant comprise entre 20 et 120 nm, et de préférence entre 40 et 80 nm.

7. Ruban suivant la revendication 4, **caractérisé en ce qu'**un deuxième ruban de la pile, dénommé dans ce qui suit ruban (11) d'étanchéité, n'est pas revêtu du tout ou n'est revêtu que sur une face lorsque l'on utilise du Re pour le ruban de soudure, en utilisant du Ru seul ou sous la forme d'un composé ou d'un alliage, l'épaisseur de couche étant comprise entre 0 et 120 nm, de préférence entre 40 et 80 nm.

8. Ruban suivant la revendication 4, **caractérisé en ce que** la zone de chevauchement représente de 10 à 40 % de la surface d'une grande face de la feuille de soudure, et **en ce que** la liaison s'effectue par soudure.

9. Lampe ayant un ruban de scellement suivant la revendication 1 à 8.

10. Lampe (1), comprenant une ampoule (2) de lampe en verre dur ou en verre au quartz, qui est munie au moins à une extrémité d'un pincement (3), ainsi que d'entrées (6, 8) intérieure et extérieure de courant, et qui contient un agent (5) d'éclairage, ainsi qu'éventuellement une atmosphère, le pincement (3) étant muni d'au moins une pile de rubans suivant la revendication 1, **caractérisée en ce que** la feuille (10) de soudure est reliée à l'entrée (8) extérieure de courant et la feuille (11) d'étanchéité à l'entrée (6) intérieure de courant.
